# EUROPÄISCHE PATENTSCHRIFT

(11) **EP 2 186 939 B1**
(45) Veröffentlichungstag und Bekanntmachung des Hinweises auf die Patenterteilung: **20.02.2013**
(21) Anmeldenummer: 09169216.0
(22) Anmeldetag: 02.09.2009
(51) Int. Cl.: D21F 11/00, D21G 1/00, B31F 1/16, D21H 27/10, B65D 30/02, B31B 19/00

(54) **Verfahren zur Herstellung von Sackpapier, Sackpapier und Papiersack**
Method for producing bag paper, bag paper and paper bag
Procédé de fabrication de papier pour sachet, papier pour sachet et sachet en papier

(30) Priorität: 13.11.2008 DE 102008043727
(43) Veröffentlichungstag der Anmeldung: 19.05.2010
(73) Patentinhaber: Voith Patent GmbH, 89520 Heidenheim (DE)
(72) Erfinder: Rothfuss, Ulrich, 47929 Grefrath (DE); Rheims, Jörg, Dr., 47803 Krefeld (DE)

(56) Entgegenhaltungen:
- EP-A2- 0 124 496
- GB-A- 951 132
- US-A- 3 104 197

## Beschreibung

Die Erfindung betrifft ein Verfahren zur Herstellung von gestauchtem oder ungestauchtem Sackpapier, bei dem die Bahn in einer Papiermaschine hergestellt wird, was die Aufbringung der Sackpapierbahn auf ein Sieb mittels eines Stoffauflaufs, die Entwässerung in einer Presse und die Trocknung in einer Trockenpartie umfasst, und anschließend mittels einer Aufwicklung aufgewickelt wird.

Die Erfindung betrifft weiterhin ein Sackpapier, das nach dem Verfahren hergestellt wurde, und einen Papiersack aus dem nach dem Verfahren hergestellten Sackpapier.

Sackpapier, das zu den Kraftpapieren gehört, wird in der Regel aus langfaserigem Nadelholz-Sulfatzellstoff mit einem maximalen Altpapieranteil von 20% hergestellt. Es wird zur Herstellung von Papiersäcken zur Aufnahme von beispielsweise Zement, Mineralien oder Lebensmitteln verwendet. Das Flächengewicht des Sackpapiers beträgt 60 bis 120 g/m². Die erzeugten Säcke sind normalerweise 1-3-lagig und haben ein vorherrschendes Fassungsvermögen von 25 kg.

Die heutzutage verwendeten Herstellmaschinen erlauben Geschwindigkeiten bis 1000 m/min, weil höhere Geschwindigkeiten vom Stoffauflauf durch die Strömungseigenschaften der langen Fasern noch nicht bewältigt werden. In einer Presse, die durchaus eine Schuhwalze umfassen kann, wird die Bahn entwässert. Anschließend wird sie über Trockenzylinder geführt, bis sie aufgewickelt werden kann.

Sackpapiere werden zum Teil gestaucht, um ein besseres Dehnungsverhalten (zum Beispiel beim Befüllvorgang) aufzuweisen. Dazu gibt es verschiedene bekannte Verfahren. Die größte Bedeutung hat hier das sogenannte Clupak-Verfahren, bei dem die Bahn über ein sich dehnendes und wieder entspannendes elastisches Band geführt wird. Bei dieser Stauchung spricht man häufig auch von einem Kreppvorgang.

Sackpapiere werden heutzutage üblicherweise nicht geglättet, da mit den bekannten Glättverfahren die Glätte nur auf Kosten der Porosität verbessert werden kann. Diese Eigenschaft einer hohen Luftdurchlässigkeit, gemessen z.B. mittels Gurley-Porosität (ISO 5636-5, TAPPI T 460), ist aber entscheidend für die Befüllbarkeit der Säcke: Wenn die Luft nicht schnell genug verdrängt werden kann, kann der Sack nicht entsprechend schnell mit dem Gut befüllt werden oder die Luft tritt über die Einfüllöffnung aus und nimmt dabei das Füllgut oder zumindest seine feinen Bestandteile mit.

Andererseits wäre es durchaus wünschenswert, zumindest einseitig eine glattere Oberfläche ohne Inkaufnahme der geschilderten Nachteile zu erzielen, da sich damit die Bedruckbarkeit hinsichtlich Druckqualität und Druckfarbenverbrauch optimieren ließe. Dies wird insbesondere deshalb wichtig, weil mittlerweile auch die Sackverpackung als Verkaufsverpackung zum Einsatz kommt.

Die GB-A-951 132 offenbart ein Verfahren zur Herstellung von gestauchtem Sackpapier gemäß dem Oberbegriff des Anspruchs 1, wobei die Sackpapierbahn nach der Kreppung in einem Nip geglättet wird, der zwischen zwei gummierten Walzen gebildet ist.

Es ist die Aufgabe der Erfindung, eine Möglichkeit aufzuzeigen, mit dem ein besonders hochwertiges und gut bedruckbares Sackpapier herzustellen ist.

Die Aufgabe wird in Bezug auf das Herstellverfahren durch die kennzeichnenden Merkmale des Anspruchs 1 gelöst.

Versuche, ein Sackpapier so weit zu glätten, dass man es gut bedrucken kann, haben nie zu einem zufriedenstellenden Erfolg geführt. Erst ein Breitnipkalander brachte unerwartet die gewünschten Resultate. Breitnipkalander haben in ihrer Kontaktzone (Nip), in der die Bahn behandelt wird, eine längere Einwirkungsdauer von hohen Temperaturen, dafür aber niedrigeren Drücken. Das alles führt dazu, dass zwar die angeschmolzene Oberfläche eingeebnet, die Porosität dagegen nicht in unzulässiger Weise verschlechtert wird.

Es ist von Vorteil, wenn die Bahn vor der Aufwicklung in einem Breitnipkalander behandelt wird. Das bedruckbare Sackpapier wird so in einer Herstellmaschine online geglättet. Die Bahn kühlt nicht ab, wie dies automatisch nach einer Aufwicklung geschehen würde, bevor sie geglättet wird. Sie durchläuft den Breitnip annähernd mit der Temperatur, die sie in der Trockenpartie aufgebaut hat. Dies hat einen positiven Einfluss auf das Oberflächenergebnis der Bahn und außerdem auf den Energiehaushalt der Herstellmaschine.

Mit Vorteil wird die Bahn bei einem Trockengehalt von 40 - 80% um mindestens 5% in Laufrichtung gestaucht. Ein solches Sackpapier weist eine deutlich größere Dehnbarkeit und eine bessere Reißfestigkeit auf. Insbesondere beim Befüllen und beim Transport von Papiersäcken ist bei einem gemäß diesem Verfahren hergestellten Papiersack ein Aufreißen weitgehend vermeidbar. Die Stauchung sollte in dem angegebenen Feuchtigkeitszustand erfolgen, da die Stauchung (oder auch Kreppung genannt) sonst nicht stabil bleibt.

Es ist günstig, wenn mit dem Breitnipkalander eine erste an einer glatten und beheizten Walze anliegenden Bahnseite auf einen PPS 10S-Wert (DIN ISO 8791-4) von unter 7 µm geglättet wird. In der Regel reicht es, wenn die nach der Sackanfertigung nach außen weisende Seite eine höhere Glätte aufweist. Diese Bahnseite kann ohne Probleme einen qualitativ relativ hochwertigen Aufdruck erhalten. Papiersäcke, die von außen derart bedruckt sind, besitzen hinterher eine hohe Werbewirksamkeit.

Besonders bevorzugt wird das Offset- oder Flexodruckverfahren angewendet.

Vorzugsweise wird mit dem Breitnipkalander eine erste an einer glatten und beheizten Walze anliegende Bahnseite auf ein PPS 10S-Wert-Verhältnis von in Laufrichtung vor dem Breitnipkalander zu in Laufrichtung der Bahn hinter dem Breitnipkalander von über 1,4 geglättet. Eine derartige Glättesteigerung reicht in der Regel aus, um eine gleichmäßige Bedruckbarkeit zu ermöglichen. Bewusst kann man die einseitige Glättung vornehmen, wobei die Veränderung der Oberflächenqualität der nicht bevorzugt geglätteten Seite geringer ist als auf der bevorzugt geglätteten Seite und sich im Vergleich zum Wert vor der Glättung die Rauhigkeit PPS 10S nur um maximal 10% verändert und die Rauhigkeit Bendtsen nur um maximal 15%.

Mit Vorteil ist dafür gesorgt, dass die Bahn mit dem Breitnipkalander von in Laufrichtung vor dem Breitnipkalander zu in Laufrichtung der Bahn hinter dem Breitnipkalander um maximal 15% verdichtet wird. Eine solche Maßnahme dient der Erhaltung der Elastizität. Die volumenschonende Glättung von Sackpapier bewahrt einen relativ großen Anteil an Luft im Fasergefüge und verhindert ein Zerreißen des Fasernetzwerks.

Erfindungsgemäß beaufschlagt der Breitnipkalander über ein flexibles Gegendruckelement ungestauchtes Sackpapier mit einem maximalen Pressdruck von 3 bis 15 MPa, bevorzugt 5 bis 10 MPa, und gestauchtes Sackpapier mit einem Pressdruck von 1 bis 10 MPa, bevorzugt 2 bis 5 MPa. Die Rede ist hier von Druckspannung beispielweise in der Mitte der Niplänge in Bahnlaufrichtung. Diese Druckspannungen sind gegenüber herkömmlichen Glättdrücken sehr moderat. Die Bahn wird nur unwesentlich zusammengepresst und behält die notwendige Porosität.

Mit Vorteil ist dafür gesorgt, dass der Breitnipkalander über eine Schuhwalze mit einem flexiblen Mantel oder einem flexiblen Band die Bahn mit einem Pressdruck beaufschlagt. Derartige Schuhwalzen sind bekannt und stellen im Bereich anderer Papiersorten eine ausgereifte Technik dar. Die Niplänge kann über die Schuhgeometrie variiert werden.

Vorzugsweise wird der Pressdruck des Breitnipkalanders so eingestellt, dass die Gurley-Porosität (TAPPI T 460m49) der gestauchten Sackpapierbahn auf einem Wert unter unter 7 sec und der ungestauchten Sackpapierbahn auf einem Wert unter 30 sec verbleibt. Eine genaue Einstellung des Pressdrucks kann so erfolgen, dass man die Porosität der Papierbahn im fertigen Zustand oder nach dem Breitnipkalander (ggf. online) misst. Übersteigt die nach Gurley gemessene Porosität beispielsweise bei einer gestauchten Sackpapierbahn den Wert von 7 sec, so wird der Pressdruck verringert. Ein Gurley-Wert unter 7 sec gestattet ein Befüllen von Papiersäcken beispielsweise mit Zement ohne große Staubentwicklung.

Es ist günstig, wenn der Breitnipkalander so betrieben wird, dass der Wert der Gurley-Porosität (TAPPI T 460m49) der Bahn im Breitnipkalander um maximal 50% ansteigt. Es hat sich herausgestellt, dass eine Halbierung der Ausgangsluftdurchlässigkeit gerade noch statthaft für den späteren Verwendungszweck - beispielsweise die Herstellung von Papiersäcken - ist. Der geeignete Anpressduck bzw. die geeignete Oberflächentemperatur der Heizwalze lässt sich in wenigen Versuchen ermitteln.

In solchen Versuchen hat sich herausgestellt, dass die Oberfläche der beheizten Walze bevorzugt eine Temperatur von 150 bis 250°C, vorzugsweise 180 bis 220 °C, hat. In diesem Temperaturbereich ist das für die spätere Bedruckbarkeit beste Sackpapier geglättet worden. Besonders bevorzugt wird die Breite der Beheizung an die Bahnbreite oder umgekehrt angepasst. Die Beheizung der Heizwalze kann von innen oder von außen, beispielsweise induktiv, erfolgen. Für derartige Beheizungsverfahren sind zonenweise einstellbare Sektoren bekannt. Um einen ggf. vorhandenen Mantel oder ein ggf. vorhandenes Band einer Schuhwalze oder ganz allgemein das flexible mit der Heizwalze zusammenwirkende Gegendruckelement vor der Überhitzung durch die relativ heiße Heizwalze zu schützen, kann die von der Bahn abtransportierte Wärme in der Heizenergiezufuhr auf die Bahnbreite beschränkt werden. Umgekehrt ist es alternativ möglich, die Bahn durch Randbeschnitt auf die Breite des Wärme abgebenden Bereichs der Heizwalze abzustimmen.

Das Glätteergebnis im Breitnip kann vorzugsweise dadurch verbessert werden, dass man die Bahn vor dem Einlauf in den Breitnipkalander auf einen über die Bahnbreite gleichmäßigen Wert zwischen 5 und 12 % befeuchtet. Je näher die Befeuchtungseinrichtung vor dem Nip angeordnet ist, desto mehr wird die Verdichtung der Bahn auf die Oberfläche der Bahn begrenzt. Das bedeutet, dass die mittleren Lagen für ein gutes Glätteergebnis weniger gepresst werden müssen, was wiederum den positiven Volumenerhalt bewirkt. Zahlreiche Veröffentlichungen beschreiben das so genannte Moisture Gradient Calendering, das in diesem Verfahren überraschenderweise auch bei Sackpapier angewendet werden kann. Dabei können je nach Stoffzusammensetzung Dampf (die weniger Wasser, aber mehr Wärme) oder Düsenfeuchter (mit höherem Feuchtigkeitseintrag) eingesetzt werden. Entscheidend ist, dass das bevorzugte Feuchtequerprofil besonders gleichmäßig ist, da Feuchteunterschiede über die Breite die Qualität des Sackpapiers eher verschlechtern.

Vorzugsweise wird die Bahn im Breitnipkalander mit der Trocknungsleistung getrocknet, die wenigstens ein Trockenzylinder gleicher Bauart wie in der vorangehenden Trockenpartie an gleicher Position wie der Breitnipkalander aufbringen würde. Wenn der Breitnipkalander das Trocknungsvermögen wie ein vorangehender Trockenzylinder aufweist, ist es möglich, auch bestehende Sackpapiermaschinen umzurüsten, indem beispielsweise der letzte Trockenzylinder durch einen Breitnipkalander ersetzt wird. Die Papierbahn muss nicht in unvorteilhafter Weise nasser aufgewickelt werden und die neue Anordnung gestattet, das erfindungsgemäße Verfahren, ein besonders gut bedruckbares Sackpapier herzustellen, anzuwenden.

Die Erfindung beansprucht ihren Schutz auch auf ein nach dem Verfahren hergestelltes gestauchtes Sackpapier, das einen PPS 10S-Wert (DIN ISO 8791-4) von unter 7 µm, eine Dichte von unter 0,80 g/cm³ und eine Gurley-Porosität (TAPPI T 460m49) unter 7 sec besitzt. Dieses Sackpapier besitzt hervorragende und gegenüber dem Stand der Technik deutlich gesteigerte Eigenschaften zur Herstellung von Papiersäcken.

Analog beansprucht die Erfindung ihren Schutz auch auf ein nach dem Verfahren hergestelltes ungestauchtes Sackpapier, das einen PPS 10S-Wert (DIN ISO 8791-4) von unter 5 µm, eine Dichte von unter 0,80 g/cm³ und eine Gurley-Porosität (TAPPI T 460m49) unter 30 sec besitzt

Weiterhin ist ein Schutzanspruch auf einen Papiersack gerichtet, der aus einem zurechtgeschnittenen Sackpapier gemäß Anspruch 14 oder 15 geklebt oder genäht gebildet ist.

Besonders bevorzugt weist der Papiersack mehrer Sackpapierlagen auf. Dadurch wird er besonders stabil, ohne dabei ein Luftentweichen bei der Befüllung zu verhindern.

Mit besonderem Vorteil wird das Sackpapier auf der geglätteten Seite vor der Sackbildung im Offset- oder Flexodruckverfahren bedruckt. Diese Druckmethoden eignen sich besonders, auf dem im Verfahren hergestellten Sackpapier Beschriftungen und Grafiken aufzubringen. Aufgrund der erzielten Glätte wird der Aufdruck klar und deutlich und in leuchtend in seinen Farben und der Farbverbrauch hält sich in Grenzen.

Die Erfindung wird im Folgenden anhand von Ausführungsbeispielen unter Bezugnahme auf die Zeichnung näher erläutert. In dieser zeigt die einzige Figur eine schematische Darstellung eines Breitnipkalanders 12 innerhalb einer Vorrichtung zur Herstellung einer Sackpapierbahn 1.

Eine in der Figur dargestellte Vorrichtung zur Herstellung einer Sackpapierbahn 1 dient zur Herstellung einer F 2. Die Sackpapierbahn 2 kommt aus einer Papiermaschine 3, die zumindest einen Stoffauflauf zum Aufbringen der Sackpapierbahn 2, eine Presse, in der die Sackpapierbahn entwässert wird, und eine Trockenpartie, in der die Sackpapierbahn über Trockenzylinder getrocknet wird, umfasst. Sie ist zur Vereinfachung nur schematisch als Kasten 3 dargestellt ist. Es ist auch möglich, die Sackpapierbahn 2 von einer Vorratsrolle, beispielsweise einer Jumborolle, abzuwickeln.

Die Sackpapierbahn 2 durchläuft nach besagtem Stoffauflauf, besagter Presse und zumindest einem Teil der besagten Trockenpartie (alle im Kasten 3 zusammengefasst) zunächst eine Staucheinrichtung 4, in der die Sackpapierbahn um etwa 5% in Bahnlaufrichtung 9 gestaucht wird. Ein bekanntes Verfahren funktioniert mittels eines gummielastischen Kreppbandes 6, das über Leitrollen 7 geführt, ein Wegstück parallel zur Sackpapierbahn 2 auf der Oberfläche eines Trockenzylinders 5 verläuft (Clupak-Verfahren).

Durch eine Einstellung der Dehnung und Rückfederung des Kreppbandes 6 wird die Sackpapierbahn 2 gestaucht oder zumindest mikrogestaucht.

Will man ungestauchtes Sackpapier herstellen, so kann die Staucheinrichtung 4 in nicht dargestellter Weise umfahren werden.

In Laufrichtung 9 hinter der Staucheinrichtung 4 sind zunächst optional weitere Trockenzylinder und folgend eine Befeuchtungseinrichtung 10 angeordnet, die Dampf oder Wassersprühnebel 11 auf die erste Seite 2a der Sackpapierbahn 2 aufträgt.

In Bahnlaufrichtung 9 hinter der Befeuchtungseinrichtung 10 ist ein Breitnipkalander 12 angeordnet, der auch als "Schuhkalander" bezeichnet wird. Hinter diesem folgt eine Aufwicklung 8, wo die fertige Sackpapierbahn 2 zu Rollen aufgewickelt wird.

Der Breitnipkalander 12 weist als flexibles Gegendruckelement 23 zur Heizwalze 15 eine Schuhwalze 13 mit einem umlaufenden Mantel 14 auf. Der Mantel 14 wirkt mit einer Heizwalze 15 zusammen und bildet einen Breitnip 16, in dem die Sackpapierbahn 2 satiniert wird, also mit einem gewissen Druck und mit einer erhöhten Temperatur beaufschlagt wird. Dabei wird die an der Heizwalze 15 anliegende Bahnseite 2a deutlich mehr geglättet als die andere Bahnseite 2b.

Die Heizwalze 15 weist eine Vielzahl von peripheren Bohrungen 17 auf, durch die ein Wärmeträgermedium, beispielsweise Öl oder Dampf oder Wassersprühnebel, geführt werden kann, um die Oberfläche der Heizwalze 15 mit einer Oberflächentemperatur im Bereich von 150 bis 250°C, vorzugsweise 180 bis 220 °C, zu versehen. Anstelle der peripheren Bohrungen 17 können natürlich auch andere Möglichkeiten verwendet werden, um die Oberfläche der Heizwalze 15 aufzuheizen, beispielsweise eine nicht dargestellte Induktionsheizung oder Infrarot-Heizung.

Die Heizeinrichtungen können entsprechend der Bahnbreite zonenweise einstellbar sein.

Die Schuhwalze 13 weist einen Anpressschuh 18 auf, der ortsfest angeordnet ist. Um den Breitnip 16 zu schließen, wird die Heizwalze 15 in Richtung eines Doppelpfeiles 19 bewegt, wobei der Mantel 14 von einer Andruckfläche 20 des Anpressschuhs 18 abgestützt wird. Die Andruckfläche 20 hat im vorliegenden Ausführungsbeispiel eine Form, die unter Berücksichtigung der Dicke des Mantels 14 an die Krümmung der Heizwalze 15 angepasst ist. Dies ist aber nicht unbedingt erforderlich. Selbstverständlich ist der Schließvorgang auch umgekehrt mit feststehender Heizwalze 15 und bewegter Schuhwalze 13 denkbar.

Des weiteren ist auch eine Anordnung vorstellbar, bei der sich die zu glättende Seite unten befindet. In diesem Fall wechseln auch alle Bauteile und Funktionen von der Bahnober- auf die -unterseite und umgekehrt. In diesem Fall könnte der Feuchteauftrag gleichermaßen mit Dampf oder Wasser erfolgen, auf eine Kühlwalze 22 könnte bei Einsatz von Wasser eher verzichtet werden.

Der Breitnip 16 hat eine Länge in Bahnlaufrichtung 9 im Bereich von 30 bis 400 mm. Bei einer Geschwindigkeit der Sackpapierbahn 2 im Bereich von 400 bis 2.500 m/min benötigt die Sackpapierbahn 2 also etwa 0,8 bis 50 ms, vorzugsweise aber mehr als 5 ms, um den Breitnip 16 zu durchlaufen.

Man stellt nun mit nicht näher dargestellten Druckbeaufschlagungsmitteln eine Druckspannung im Breitnip 16 ein, die bei einem gestauchten Sackpapier einen maximalen Pressdruck von 3 bis 15 MPa, bevorzugt 5 bis 10 MPa, und bei gestauchtem Sackpapier einen Pressdruck von 1 bis 10 MPa, bevorzugt 2 bis 5 MPa bereit stellt. Diese Druckspannung wirkt beispielsweise etwa in der Mitte des Breitnips in Bahnlaufrichtung 9. Vom Eintritt in den Breitnip steigt die Druckspannung an und zwar maximal um 2 MPa pro mm. Mit anderen Worten ist der Gradient der Druckspannung begrenzt.

Wenn man bislang eine Sackpapierbahn durch einen "normalen" Kalander geleitet hat, dessen Nip durch zwei gegenüberliegende Walzen gebildet worden ist, musste man feststellen, dass das Sackpapier seine gewünschte Porosität verlor. Bei dem Ausführungsbeispiel gemäß der Figur wird der Pressdruck des Breitnipkalanders so eingestellt, dass die Gurley-Porosität (TAPPI T 460m49) der Sackpapierbahn auf einem Wert unter 7 sec verbleibt. Eine genaue Einstellung des Pressdrucks kann so erfolgen, dass man die Porosität der Sackpapierbahn im fertigen Zustand misst. Übersteigt die nach Gurley gemessene Porosität den Wert von 7 sec, so wird der Pressdruck verringert.

Bei der dargestellten Ausführungsform ist die Befeuchtungseinrichtung 10 etwa 0,3 bis 1,5 m vor dem Eintritt in den Breitnip 16 angeordnet. Das Glätteergebnis kann dadurch gesteigert und die Verdichtung der Sackpapierbahn vermindert werden.

Außerdem ist bei der dargestellten Ausführungsform nur ein Breitnipkalander 12 installiert und es wird nur eine Seite 2a geglättet (Bahnoberseite), wie dies bei Sackpapieren in der Regel nur sinnvoll ist. Wenn eine zweiseitige Glättung gewünscht wird, dann muss ein zweiter Breitnipkalander in Laufrichtung hinter dem dargestellten Breitnip 16 angeordnet werden, bei dem die Heizwalze in der unteren Position angeordnet ist. Um die technischen Eckdaten dieser Erfindung zu ermitteln, wurden in einem Labor Versuche gefahren.

Unmittelbar vor dem Breitnipkalander 12 und vor einer Befeuchtung 10 betrug die Bahnfeuchte 5 bis 12% und die Bahntemperatur 50 bis 90 °C, bevorzugt 60 bis 70 °C. Der die Gegenseite berührende Bezug war möglichst weich, z.B. größtenteils aus PU (Polyurethan) mit einer Härte unter 60 Sh(D), bevorzugt unter 95 Sh (A). Die Niplänge in Bahnlaufrichtung 9 war bevorzugt 60 bis 120 mm, bzw. die Verweilzeit typischerweise unter 20 ms, bevorzugt 5 bis 15 ms, bevorzugt ca. 10 ms. Die Heizwalze 15 hatte eine Oberflächentemperatur von bevorzugt ca. 200 °C. Dabei war eine Kombination induktiver Außenheizung mit Innenbeheizung Walze anwendbar. Die Druckspannung bei ungestauchtem Sackpapier betrug 3 bis 15 MPa, bevorzugt 5 bis 10 MPa, bei gestauchtem Sackpapier 1 bis 10 MPa, bevorzugt 2 bis 5 MPa. Bevorzugt sollte eine Ausführung mit Bedampfung der zu glättenden Seite unmittelbar vor dem Breitnip gewählt werden, vorzugsweise 0,3 bis 1,5 m vor dem Nipeinlauf, dabei sollte dem Dampfblaskasten bevorzugt 0,5 bis 3 g/m² zugeführt werden. Je nach Wirkungsgrad der Dampfübertragung, der vor allem von der Bahntemperatur bestimmt wird, nimmt die Sackpapierbahn bis zu 80% der zugeführten Dampfmenge auf. Es wurde bei den Versuchen erkannt, dass nach der Trocknung und vor der Bedampfung sinnvollerweise ein Kühlzylinder 22 anzuordnen ist, wenn die Bahntemperatur ohne Kühlzylinder vor dem Nip mehr als ca. 70 °C beträgt. Bei einem Offline-Prozeß wird diese Kühlwalze daher in der Regel nicht erforderlich sein.

Das so hergestellte Papier wies folgende Merkmale auf: Die PPS 10S-Rauhigkeit (ISO 8791-4, Tappi T555) ohne Kreppung wurde auf der zu glättenden Seite von ca. 8,5 µm vor bzw. ohne Breitnipkalander 12 auf bis zu 3,5 µm verbessert, der Zielbereich lag bei 4 bis 5 µm bzw. einer Verbesserung auf 45 bis 60 % des Ausgangswertes. Gleichzeitig, und das ist die Besonderheit des Schuhkalanders, nahm die Porosität nur von 17 auf max. 26 sec zu, im PPS-Zielbereich auf ca. 20 sec, also stieg sie auf ca. 115 bis 120% des Ausgangswertes an. Der maximal erlaubte Wert liegt bei ca. 40 s und wurde somit deutlich unterschritten. Außerdem wurde im gleichen Fall die Bendtsen-Rauigkeit (DIN ISO 5636/3-8791/2, DIN 53108/53120) von ca. 700 ml/min auf minimal 130 ml/min reduziert, im Zielbereich von 4 bis 5 µm PPS-Rauigkeit auf 200 bis 280 ml/min, also auf 25 bis 40 % des Ausgangswertes. Gleichzeitig nahm die Dichte von 0,70 g/cm³ auf im Spitzenwert 0,80 g/cm³ zu, im Zielbereich 0,75 g/cm³ bis 0,78 g/cm³, stieg also im Zielbereich nur um max. 15 % an.

Bei gestauchten Sorten wurde die PPS-Rauigkeit von ca. 9 µm auf der zu glättenden Seite vor bzw. ohne Kalander auf einen Zielbereich von 5 bis 6 µm reduziert, entsprechend einer Verbesserung auf 55 bis 65 % des Ausgangswertes. Gleichzeitig nahm die Porosität nur von 4,9 s auf 5,2 bis 5,8 s zu, stieg also nur auf max. 115 % des Ausgangswertes an. Die Bendtsen-Rauigkeit wurde von ca. 780 ml/min im Zielbereich der PPS-Rauigkeit auf 300 bis 380 ml/min verringert, also auf 35 bis 50 % des Ausgangswertes. Gleichzeitig stieg die Dichte von ca. 0,70 g/cm³ im Zielbereich auf 0,73 g/cm³ bis 0,75 g/cm³, also um max. 10 % an.

Aufgrund der Produktion verschiedener Sorten bzw. Flächengewichte stellte sich am Ende der Trockenpartie durch unterschiedlichen Schrumpf eine unterschiedliche Bahnbreite ein. Dies kann auf zwei Arten berücksichtigt werden, entweder durch Randbeschnitt, so dass die Arbeitsbreite des Breitnipkalanders 12 auf die minimalste Bahnbreite bzw. geringfügig darunter eingestellt wird. Die nicht satinierten Bahnränder müssen dann nach dem Breitnipkalander 12 und vor der Aufwicklung 8 in einer Randschneideeinrichtung 21 abgeschnitten werden. Die andere Varante ist das Durchfahren des Kalanders mit variabler Bahnbreite. In diesem Fall ist die breiteste Sackpapierbahn 2 schmaler als die Arbeitsbreite des Kalanders.

Dann müssen die nicht von der Sackpapierbahn bedeckten Randbereiche des elastischen Bezugs vor Überhitzung durch Kontakt mit der hochbeheizten Walze 15 geschützt werden. Ein PU-Mantel 14 darf z.B. nur auf 100 °C erwärmt werden (gemessen vor Nipeintritt). Abhilfe kann nur durch Kühlung des Mantels 14 der Schuhwalze 13 geschaffen werden, z.B. durch Aufsprühen eines Luft-Wasser-Gemisches. Desweiteren kann eine nicht dargestellte Temperaturüberwachung und Temperaturregelung eingesetzt werden, insbesondere auch dazu, damit eine eventuelle Kühlwalze 22 nach der Trockenpartie nur bei Bedarf (Überschreiten einer zulässigen Manteltemperatur) betrieben werden muss, was den Lärm mindert und Energie spart. Des Weiteren kann es im Falle der Randkühlung des Mantels 14 sinnvoll sein, die Oberflächentemperatur der Heizwalze auf (vor dem Nip gemessene) 170 °C oder weniger zu beschränken, falls eine größere Temperaturdifferenz von der Randkühlung nicht bewältigt werden kann. Soll die Bahnbreite variabel sein, so kann man auch die Heizzonenbreite der Thermowalze variabel gestalten und entsprechend anpassen, z.B. durch nicht dargestellte innenliegende, verschiebbare Isolierhülsen in peripheren Bohrungen 17.

Der Breitnipkalander 12 kann auch genutzt werden, um den Trockengehalt der Sackpapierbahn 2 zu erhöhen. Dies ist insbesondere dann attraktiv, wenn eine bestehende Vorrichtung zur Herstellung einer Sackpapierbahn 1 umgebaut werden soll und für den Einbau des Breitnipkalanders Platz geschaffen werden muss. Der Breitnipkalander kann dann so betrieben werden, dass er mit seiner Trocknungsleistung 1 bis 4, bevorzugt 1 bis 2 Trockenzylinder 5 ersetzen kann.

### Bezugszeichenliste

- 1: Vorrichtung zur Herstellung einer Sackpapierbahn
- 2: Sackpapierbahn
- 2a: erste Bahnseite
- 2b: zweite Bahnseite
- 3: Papiermaschine (Stoffauflauf, Presse, Trockenzylinder)
- 4: Staucheinrichtung
- 5: Trockenzylinder
- 6: Kreppband
- 7: Leitrollen
- 8: Aufwicklung
- 9: Bahnlaufrichtung
- 10: Befeuchtungseinrichtung
- 11: Dampf oder Wassersprühnebel
- 12: Breitnipkalander
- 13: Schuhwalze
- 14: Mantel
- 15: Heizwalze
- 16: Breitnip
- 17: periphere Bohrungen
- 18: Schuh
- 19: Bewegungsrichtung (Doppelpfeil)
- 20: Andruckfläche
- 21: Randschneideeinrichtung
- 22: Kühlwalze
- 23: flexibles Gegendruckelement

## Patentansprüche

1. Verfahren zur Herstellung von gestauchtem oder ungestauchtem Sackpapier, bei dem die Sackpapierbahn (2) in einer Papiermaschine (3) hergestellt wird, was die Aufbringung der Sackpapierbahn auf ein Sieb mittels eines Stoffauflaufs, die Entwässerung in einer Presse und die Trocknung in einer Trockenpartie umfasst, und anschließend mittels einer Aufwicklung (8) aufgewickelt wird, **dadurch gekennzeichnet, dass**
a) die Sackpapierbahn (2) am Ende oder nach der Papiermaschine (3) in einem Breitnipkalander (12) behandelt wird, wobei der Breitnip (16) eine Länge in Bahnlaufrichtung (9) im Bereich von 30 bis 400 mm hat, und
b) der Breitnipkalander (12) über ein flexibles Gegendruckelement (23) ungestauchtes Sackpapier mit einem maximalen Pressdruck von 3 bis 15 MPa, bevorzugt 5 bis 10 MPa, und gestauchtes Sackpapier mit einem Pressdruck von 1 bis 10 MPa, bevorzugt 2 bis 5 MPa, beaufschlagt.

2. Verfahren gemäß Anspruch 1, **dadurch gekennzeichnet, dass** die Sackpapierbahn (2) vor der Aufwicklung in einem Breitnipkalander behandelt wird.

3. Verfahren gemäß Anspruch 1 oder 2, **dadurch gekennzeichnet, dass** man die Sackpapierbahn (2) bei einem Trockengehalt von 40 - 80% um mindestens 5% in Laufrichtung staucht.

4. Verfahren gemäß einem der Ansprüche 1 bis 3, **dadurch gekennzeichnet, dass** mit dem Breitnipkalander (12) eine erste an einer glatten und beheizten Walze anliegenden Bahnseite (2a) auf einen PPS 10S-Wert (DIN ISO 8791-4) von unter 7 µm geglättet wird.

5. Verfahren gemäß einem der Ansprüche 1 bis 4, **dadurch gekennzeichnet, dass** mit dem Breitnipkalander eine erste an einer glatten und beheizten Heizwalze (15) anliegende Bahnseite (2a) auf ein PPS 10S-Wert-Verhältnis von in Laufrichtung vor dem Breitnipkalander (12) zu in Laufrichtung der Bahn (2) hinter dem Breitnipkalander (12) von über 1,4 geglättet wird.

6. Verfahren gemäß einem der Ansprüche 1 bis 5, **dadurch gekennzeichnet, dass** die Bahn (2) mit dem Breitnipkalander (12) von in Laufrichtung vor dem Breitnipkalander (12) zu in Laufrichtung der Bahn (2) hinter dem Breitnipkalander (12) um maximal 15% verdichtet wird.

7. Verfahren gemäß einem der Ansprüche 1 bis 6, **dadurch gekennzeichnet, dass** der Breitnipkalander (12) über eine Schuhwalze mit einem flexiblen Mantel (14) oder einem flexiblen umlaufenden Band die Bahn mit einem Pressdruck beaufschlagt.

8. Verfahren gemäß einem der Ansprüche 1 bis 7, **dadurch gekennzeichnet, dass** der Pressdruck des Breitnipkalanders (12) so eingestellt wird, dass die Gurley-Porosität (TAPPI T 460m49) der gestauchten Sackpapierbahn (2) auf einem Wert unter 7 sec und der ungestauchten Sackpapierbahn (2) auf einem Wert unter 30 sec verbleibt.

9. Verfahren gemäß einem der Ansprüche 1 bis 8, **dadurch gekennzeichnet, dass** Breitnipkalander (12) so betrieben wird, dass der Wert der Gurley-Porosität (TAPPI T 460m49) der Bahn (2) im Breitnipkalander (12) um maximal 50% ansteigt.

10. Verfahren gemäß Anspruch 4, **dadurch gekennzeichnet, dass** die Oberfläche der beheizten Walze (15) eine Temperatur von 150 bis 250°C, vorzugsweise 180 bis 220 °C, hat.

11. Verfahren gemäß Anspruch 4 oder 10, **dadurch gekennzeichnet, dass** die Breite der Beheizung an die Bahnbreite oder umgekehrt angepasst wird.

12. Verfahren gemäß einem der Ansprüche 1 bis 11, **dadurch gekennzeichnet, dass** die Bahn vor dem Breitnipkalander (12) auf einen über die Bahnbreite gleichmäßigen Wert zwischen 5 und 12 % befeuchtet wird.

13. Verfahren gemäß einem der Ansprüche 1 bis 12, **dadurch gekennzeichnet, dass** die Bahn (2) im Breitnipkalander (12) mit der Trocknungsleistung getrocknet wird, die wenigstens ein Trockenzylinder gleicher Bauart wie in der vorangehenden Trockenpartie (3, 5) an gleicher Position wie der Breitnipkalander (12) aufbringen würde.

14. Gestauchtes Sackpapier, das nach dem Verfahren gemäß einem der Ansprüche 1 bis 13 hergestellt wurde, **dadurch gekennzeichnet, dass** es einen PPS 10S-Wert (DIN ISO 8791-4) von unter 7 µm, eine Dichte von unter 0,80 g/cm³ und eine Gurley-Porosität (TAPPI T 460m49) unter 7 sec besitzt.

15. Ungestauchtes Sackpapier, das nach dem Verfahren gemäß einem der Ansprüche 1 bis 13 hergestellt wurde, **dadurch gekennzeichnet, dass** es einen PPS 10S-Wert (DIN ISO 8791-4) von unter 5 µm, eine Dichte von unter 0,80 g/cm³ und eine Gurley-Porosität (TAPPI T 460m49) unter 30 sec besitzt.

16. Päpiersack, **dadurch gekennzeichnet, dass** er aus einem zurechtgeschnittenen Sackpapier gemäß Anspruch 14 oder 15 geklebt oder genäht ist.

17. Papiersack gemäß Anspruch 16, **dadurch gekennzeichnet, dass** der Papiersack mehrere Sackpapierlagen aufweist.

18. Papiersack gemäß Anspruch 16 oder 17, **dadurch gekennzeichnet, dass** das Sackpapier auf der geglätteten Seite vor der Sackbildung im Offset- oder Flexodruckverfahren bedruckt wird.

## Claims

1. Method for producing compressed or uncompressed bag paper, in which method the bag-paper web (2) is produced in a papermaking machine (3), which comprises the application of the bag-paper web onto a fabric by means of a headbox, the dewatering in a press and the drying in a drying section, and is subsequently wound up by means of a winding means (8), **characterized in that**
a) the bag-paper web (2) is treated at the end or downstream of the papermaking machine (3) in an extended-nip calender (12), the extended nip (16) having a length in the web running direction (9) in the range from 30 to 400 mm, and
b) via a flexible back-pressure element (23), the extended-nip calender (12) loads uncompressed bag paper with a maximum pressing pressure of from 3 to 15 MPa, preferably from 5 to 10 MPa, and compressed bag paper with a pressing pressure of from 1 to 10 MPa, preferably from 2 to 5 MPa.

2. Method according to Claim 1, **characterized in that** the bag-paper web (2) is treated in an extended-nip calender upstream of the winding means.

3. Method according to Claim 1 or 2, **characterized in that** the bag-paper web (2) is compressed by at least 5% in the running direction at a dryness of from 40 to 80%.

4. Method according to one of Claims 1 to 3, **characterized in that** a first web side (2a) which bears against a smooth and heated roll is calendered by way of the extended-nip calender (12) to a PPS 10S value (DIN ISO 8791-4) of below 7 µm.

5. Method according to one of Claims 1 to 4, **characterized in that** a first web side (2a) which bears against a smooth and heated heating roll (15) is calendered by way of the extended-nip calender to a PPS 10S value ratio of upstream of the extended-nip calender (12) in the running direction to downstream of the extended-nip calender (12) in the running direction of the web (2) of over 1.4.

6. Method according to one of Claims 1 to 5, **characterized in that** the web (2) is compressed by way of the extended-nip calender (12) by a maximum of 15% from upstream of the extended-nip calender (12) in the running direction to downstream of the extended-nip calender (12) in the running direction of the web (2).

7. Method according to one of Claims 1 to 6, **characterized in that** the extended-nip calender (12) loads the web with a pressing pressure via a shoe roll with a flexible shell (14) or a flexible circulating belt.

8. Method according to one of Claims 1 to 7, **characterized in that** the pressing pressure of the extended-nip calender (12) is set in such a way that the Gurley porosity (TAPPI T 460m49) of the compressed bag-paper web (2) remains at a value below 7 sec and the Gurley porosity (TAPPI T 460m49) of the uncompressed bag-paper web (2) remains at a value below 30 sec.

9. Method according to one of Claims 1 to 8, **characterized in that** the extended-nip calender (12) is operated in such a way that the value of the Gurley porosity (TAPPI T 460m49) of the web (2) rises in the extended-nip calender (12) by a maximum of 50%.

10. Method according to Claim 4, **characterized in that** the surface of the heated roll (15) has a temperature of from 150 to 250°C, preferably from 180 to 220°C.

11. Method according to Claim 4 or 10, **characterized in that** the width of the heating is adapted to the web width or vice versa.

12. Method according to one of Claims 1 to 11, **characterized in that** the web is moistened upstream of the extended-nip calender (12) to a value which is homogeneous over the web width of between 5 and 12%.

13. Method according to one of Claims 1 to 12, **characterized in that** the web (2) is dried in the extended-nip calender (12) with the drying performance which at least one drying cylinder of the same design as in the preceding drying section (3, 5) would produce at the same position as the extended-nip calender (12).

14. Compressed bag paper which has been produced in accordance with the method according to one of Claims 1 to 13, **characterized in that** it has a PPS 10S value (DIN ISO 8791-4) of below 7 µm, a density of below 0.80 g/cm³ and a Gurley porosity (TAPPI T 460m49) of below 7 sec.

15. Uncompressed bag paper which has been produced in accordance with the method according to one of Claims 1 to 13, **characterized in that** it has a PPS 10S value (DIN ISO 8791-4) of below 5 µm, a density of below 0.80 g/cm³ and a Gurley porosity (TAPPI T 460m49) of below 30 sec.

16. Paper bag, **characterized in that** it is adhesively bonded or stitched from a trimmed bag paper according to Claim 14 or 15.

17. Paper bag according to Claim 16, **characterized in that** the paper bag has a plurality of bag-paper layers.

18. Paper bag according to Claim 16 or 17, **characterized in that** the bag paper is printed on the calendered side using the offset or flexographic printing process before the formation of the bag.

## Revendications

1. Procédé de fabrication de papier pour sachet, pré-rétréci ou non pré-rétréci, dans lequel on fabrique la bande de papier pour sachet (2) dans une machine à papier (3), ce qui comprend le dépôt de la bande de papier pour sachet sur une toile au moyen d'une caisse de tête, l'essorage dans une presse et le séchage dans une partie de séchage, et on la bobine ensuite au moyen d'une bobineuse (8), **caractérisé en ce que**:
a) on traite la bande de papier pour sachet (2) à la fin ou après la machine à papier (3) dans une calandre à large fente (12), dans lequel la fente large (16) présente une longueur dans la plage de 30 à 400 mm dans la direction de défilement de la bande (9), et
b) la calandre à large fente (12) applique, au moyen d'un élément de contre-pression flexible (23), au papier pour sachet non pré-rétréci une pression de pressage maximale de 3 à 15 MPa, de préférence de 5 à 10 MPa, et au papier pour sachet pré-rétréci une pression de pressage de 1 à 10 MPa, de préférence de 2 à 5 MPa.

2. Procédé selon la revendication 1, **caractérisé en ce que** l'on traite la bande de papier pour sachet (2) dans une calandre à large fente avant le bobinage.

3. Procédé selon la revendication 1 ou 2, **caractérisé en ce que** l'on pré-rétrécit la bande de papier pour sachet (2) d'au moins 5 % dans la direction de défilement, pour une siccité de 40 - 80 %.

4. Procédé selon l'une quelconque des revendications 1 à 3, **caractérisé en ce que**, avec la calandre à large fente (12), on lisse une première face de la bande (2a) appliquée sur un rouleau lisse et chauffant à une valeur PPS 10S (DIN ISO 8791-4) de moins de 7 µm.

5. Procédé selon l'une quelconque des revendications 1 à 4, **caractérisé en ce que**, avec la calandre à large fente, on lisse une première face de la bande (2a) appliquée sur un rouleau lisse et chauffant (15) à un rapport de valeurs PPS 10S, entre avant la calandre à large fente (12) dans la direction de défilement et après la calandre à large fente (12) dans la direction de défilement de la bande (2), supérieur à 1,4.

6. Procédé selon l'une quelconque des revendications 1 à 5, **caractérisé en ce que** l'on comprime la bande (2) avec la calandre à large fente (12) de 15 % au maximum entre avant la calandre à large fente (12) dans la direction de défilement et après la calandre à large fente (12) dans la direction de défilement de la bande (2).

7. Procédé selon l'une quelconque des revendications 1 à 6, **caractérisé en ce que** la calandre à large fente (12) applique une pression de pressage à la bande au moyen d'un rouleau à sabot avec une enveloppe flexible (14) ou une bande continue flexible.

8. Procédé selon l'une quelconque des revendications 1 à 7, **caractérisé en ce que** l'on règle la pression de pressage de la calandre à large fente (12) de telle manière que la porosité Gurley (TAPPI T 460m49) de la bande de papier pour sachet pré-rétréci (2) reste à une valeur inférieure à 7 secondes et de la bande de papier pour sachet non pré-rétréci (2) à une valeur inférieure à 30 secondes.

9. Procédé selon l'une quelconque des revendications 1 à 8, **caractérisé en ce que** l'on conduit la calandre à large fente (12) de telle manière que la valeur de la porosité Gurley (TAPPI I 460m49) de la bande (2) augmente au maximum de 50 % dans la calandre à large fente (12).

10. Procédé selon la revendication 4, **caractérisé en ce que** la surface du rouleau chauffé (15) présente une température de 150 à 250°C, de préférence de 180° à 220°C.

11. Procédé selon la revendication 4 ou 10, **caractérisé en ce que** l'on adapte la largeur du chauffage à la largeur de la bande ou inversement.

12. Procédé selon l'une quelconque des revendications 1 à 11, **caractérisé en ce que** l'on humidifie la bande avant la calandre à large fente (12) à une valeur uniforme sur la largeur de la bande comprise entre 5 et 12 %.

13. Procédé selon l'une quelconque des revendications 1 à 12, **caractérisé en ce que** l'on sèche la bande (2) dans la calandre à large fente (12) avec la puissance de séchage qu'un cylindre de séchage du même type que dans la partie de séchage précédente (3, 5) à la même position que la calandre à large fente (12) appliquerait.

14. Papier pour sachet pré-rétréci, qui a été fabriqué par le procédé selon l'une quelconque des revendications 1 à 13, **caractérisé en ce qu'**il possède une valeur PPS 10-S (DIN ISO 8791-4) inférieure à 7 µm, une densité inférieure à 0,80 g/cm³ et une porosité Gurley (TAPPI I 460m49) inférieure à 7 secondes.

15. Papier pour sachet non pré-rétréci, qui a été fabriqué par le procédé selon l'une quelconque des revendications 1 à 13, **caractérisé en ce qu'**il possède une valeur PPS 10-S (DIN ISO 8791-4) inférieure à 5 µm, une densité inférieure à 0,80 g/cm³ et une porosité Gurley (TAPPI I 460m49) inférieure à 30 secondes.

16. Sachet en papier, **caractérisé en ce qu'**il est collé ou cousu à partir d'un papier pour sachet selon la revendication 14 ou 15.

17. Sachet en papier selon la revendication 16, **caractérisé en ce que** le sachet en papier présente plusieurs couches de papier pour sachet.

18. Sachet en papier selon la revendication 16 ou 17, **caractérisé en ce que** le papier pour sachet est imprimé sur la face lissée, avant la formation du sachet, par un procédé d'impression offset ou par flexographie.
